# EUROPÄISCHE PATENTSCHRIFT

(11) **EP 3 748 613 B1**
(45) Veröffentlichungstag und Bekanntmachung des Hinweises auf die Patenterteilung: **19.03.2025**
(21) Anmeldenummer: 20178789.2
(22) Anmeldetag: 08.06.2020
(51) Int. Cl.: G09F 3/10, G09F 3/02

(54) **KLEBEETIKETT**
ADHESIVE LABEL
ÉTIQUETTE ADHÉSIVE

(30) Priorität: 07.06.2019 DE 102019115574
(43) Veröffentlichungstag der Anmeldung: 09.12.2020
(73) Patentinhaber: Herma GmbH, 70794 Filderstadt (DE)
(72) Erfinder: Gablowski, Marcus, 72116 Mössingen (DE); Nägele, Ulli, 72072 Tübingen (DE)
(74) Vertreter: DREISS Patentanwälte PartG mbB

(56) Entgegenhaltungen:
- EP-A1- 3 444 796
- DE-A1- 102017 109 074
- DE-T2- 69 722 043

## Beschreibung

Die vorliegende Erfindung betrifft ein aktivierbares Klebeetikett umfassend ein bahnförmiges Sichtmaterial, wobei auf einer Seite des flexiblen Sichtmaterials mindestens eine Haftschicht aus einem feuchteaktivierbaren, im trockenen Zustand nicht klebrigen Klebstoff aufgebracht ist.

Derartige klebende Laminate (Klebeetiketten) werden beispielsweise als Etiketten, aber auch als Klebebänder, insbesondere für Logistikanwendungen, aber auch für übliche Etikettenanwendungen zum Schmücken, Kennzeichnen und Verschließen eingesetzt.

Etiketten bestehen in der Regel aus einem Sichtmaterial, das mit einer Bedruckung versehen ist, sowie einer klebenden Schicht (Haftschicht).

Viele dieser Etiketten weisen darüber hinaus eine ablösbare Schicht (z.B. silikonisierten Liner) auf, welche die klebende Schicht auf der dem Sichtmaterial abgewandten Seite überdeckt. Diese zusätzliche Schicht dient dazu, ein Verkleben der Etiketten beispielsweise, sofern diese in Rollenform vorliegen, mit der nächstliegenden Schicht des Sichtmaterials zu verhindern. Nachteilig ist hierbei, dass durch die zusätzliche Schicht eine weitere Materialschicht notwendig ist und darüber hinaus diese Schicht nach dem Abziehen von der Haftschicht entsorgt werden muss. Insbesondere, wenn ein automatisiertes Etikettieren vorgesehen ist, stellt diese zusätzliche Schicht zusätzliche Probleme und Anforderungen an die Produktion.

Darüber hinaus existieren im Stand der Technik Etiketten, bei denen auf der der Haftschicht abgewandten Seite des Sichtmaterials eine Ablösebeschichtung vorgesehen ist, die verhindert, dass sich die Haftschicht auf dem Sichtmaterial klebend verankert. Hierdurch werden die Kosten erhöht und darüber hinaus sind derartige Materialien nicht beliebig bedruckbar.

Ferner sind diese Systeme, bei denen eine Ablösebeschichtung auf der der Haftschicht gegenüberliegenden Seite des Sichtmaterials vorgesehen ist, aufgrund der permanenten Klebrigkeit der Haftschicht schwieriger zu verarbeiten.

Es bestand daher seit längerem bereits ein Wunsch nach aktivierbaren Klebeetiketten für Etikettieranwendungen oder als Klebebänder, die als sogenannte "Linerless-Systeme" arbeiten, d.h. keine Ablöseschicht auf der Haftschicht benötigen und auch keine Ablösebeschichtung auf der der Haftschicht gegenüberliegenden Seite des Sichtmaterials. Derartige Systeme sind beispielsweise von Briefmarken, etc. bekannt, und weisen als Haftschicht ein Klebemittel auf, das aktivierbar ist. Als Aktivierungsmittel kommen beispielsweise Feuchtigkeit, aber auch Strahlung oder Wärme, in Betracht.

So beschreibt beispielsweise die EP 2 924 088 A1 ein sogenanntes "linerfree-" oder "linerless"-Etikett sowie eine Klebstoffkomposition zum Einsatz hierfür, wobei zwei verschieden hydrophile Polymermaterialien in der Klebstoffkomposition vorhanden sind und die eine bei Aktivierung mit einem Fluid eine schnelle Ersthaftung bereitstellt, wenn sie mit dem Aktivierungsfluid in Kontakt kommt, und die zweite, mehr hydrophobe Polymerkomponente dann die endgültige Haftung bereitstellt.

Ferner sind z. B. aus der DE 92 18 531 U1 wasserlösliche Schichten bekannt in Haftaufbauten. Ein Etikett ist aus der DE 10 2017 109 074 A1 bekannt, die eine haftklebende Mittelschicht beschreibt. Weitere relevante Dokumente des Stands der Technik sind DE 697 22 043 T2 und EP 3 444 796 A1.

Die Einstellung von gewünschten Haftkräften, insbesondere eine schnelle Ersthaftung, aber auch eine dauerhafte Adhäsion, stellt daher nach wie vor ein Ziel dar.

Es ist daher Aufgabe der Erfindung, ein alternatives aktivierbares Klebeetikett bereitzustellen, das im trockenen Zustand nicht klebend ist, aber durch Fluideinwirkung in einen klebenden Zustand überführbar ist, bei dem eine gute Haftung zwischen Sichtmaterial und Haftschicht auch im feuchten Zustand gewährleistet ist und wobei eine schnelle Ersthaftung/Anfasshaftung ("tack") bereitgestellt werden kann.

Die Erfindung löst diese Aufgabe durch ein aktivierbares Klebeetikett mit den Merkmalen des Anspruchs 1, bei dem zwischen Sichtmaterial und Haftschicht mindestens eine Mittelschicht vorgesehen ist, die nicht haftklebend sowie nicht wasserlöslich oder quellbar ausgebildet ist. Weitere bevorzugte Ausgestaltungen sind in den Unteransprüchen dargelegt.

Diese erste Mittelschicht erfüllt unter anderem folgende Funktionen:
- Trennung der haftklebenden von der aktivierbaren Schicht, wobei hierdurch u.a. eine Migration zwischen den Schichten verhindert odervermindert wird;
   gegebenenfalls Erhöhung der Steifigkeit des Materials;
   Verminderung der Wasserempfindlichkeit v.a. im aufgeklebten Zustand;
- weitere Funktionalitäten können vorgesehen sein, wie z.B. magnetische Eigenschaften, Farbe, etc;
- zur Kostenreduktion, indem eine Schicht mit geringeren Material- oder Produktionskosten eingesetzt wird.

Weiterhin ist vorgesehen, dass eine zweite Mittelschicht vorgesehen ist, die haftklebend ausgebildet ist, vorzugsweise bei Raumtemperatur. Diese Schicht dient dazu, die Anfasshaftung, also die erste Haftung zwischen einem Substrat und dem Klebeetikett, zu verbessern, wobei gleichzeitig auch die Endhaftung durch einen dissipativen Anteil verbessert wird.

Darüber hinaus verringern die erste und/oder zweite Mittelschicht die Gefahr der Trennung von Haftschicht und Sichtmaterial, insbesondere im aufgeklebten bzw. applizierten Zustand.

Bevorzugt ist dabei das Sichtmaterial unmittelbar benachbart zur zweiten Mittelschicht vorgesehen ist, sofern eine solche vorgesehen ist, ohne dass weitere nicht haftklebende oder haftklebende Schichten dazwischen vorgesehen sind. Die erste Mittelschicht ist vorzugsweise unmittelbar zur Haftschicht benachbart. Insbesondere handelt es sich um einen dreischichtigen Haftaufbau sowie ein hiermit bevorzugt verbundenes Sichtmaterial.

Besonders bevorzugt ist es dabei, wenn das Sichtmaterial aus einem Papiermaterial oder einem Folienmaterial besteht. Das Sichtmaterial kann insbesondere auch aus mehrlagigen Papier- oder Folienmaterialien, insbesondere Papier- oder Folienlaminaten bestehen. Als Folienmaterial kommen insbesondere Polyethylen, Polypropylen oder PET-Folien in Betracht. Die Dicke der Folie kann vorzugsweise 5 bis 250 µm, vorzugsweise 10 bis 200 µm und weiter vorzugsweise 15 bis 180 µm betragen. Bei den Folien handelt es sich insbesondere um mit herkömmlichen Druckverfahren bedruckbare Folien. Als Sichtmaterial kommt weiterhin Papier in Frage, wobei im Falle einer Verwendung von Papier die Dicke der Sichtmaterialschicht bevorzugt 5 bis 250 µm, vorzugsweise 15 bis 200 µm und weiter vorzugsweise 40 bis 100 µm beträgt. Bei den Papieren handelt es sich insbesondere auch um mit herkömmlichen Verfahren bedruckbare Papiere.

Als Haftschicht kommen insbesondere Materialien in Frage, die einen Klebstoff (Klebstoffsystem) oder ein Adhäsiv enthalten, der durch Feuchte oder Wassereinwirkung, d.h. Wasser im flüssigen oder dampfförmigen Zustand, aktivierbar ist zu einem klebenden Zustand. D.h., die Haftschicht ist im trockenen Zustand nicht klebrig, insbesondere nicht haftklebend, und ist durch Hinzufügen von Wasser oder Wasserdampf oder alternativ einem anderen Fluid in flüssigem oder dampfförmigem Zustand so aktivierbar, dass die Haftschicht in einen klebenden Zustand überführt wird. Nach Verdunstung des Fluids ist dann die Haftschicht wieder nicht klebend. Die Schicht ist dabei nicht wasserlöslich.

Das Fluid kann gegebenenfalls temperiert sein, um eine schnellere Reaktionszeit zu erlangen und damit eine schneller Verarbeitbarkeit des aktivierbaren Klebeetiketts, also Anhaftung auf einem Substrat. Die Schicht ist dabei bevorzugt filmbildend, aber nicht haftklebend.

Die Dicke der Haftschicht kann dabei vorzugsweise 1 bis 50 µm, weiter vorzugsweise 3 bis 20 µm und weiter vorzugsweise 5 bis 15 µm betragen. Die nicht klebenden Eigenschaften im trockenen Zustand liegen dabei bevorzugt bei Raumtemperatur vor.

Unter Raumtemperatur soll 23°C sowie unter Raumbedingungen vorzugsweise noch eine relative Feuchte von 50 % verstanden werden.

Der Klebstoff für die Haftschicht kann dabei bevorzugt aus der Gruppe der Polyvinylacetate, Ethylenvinylacetate, Glutin- und Stärkederivate (Dextrin), Polyvinylalkohole sowie Kombinationen hiervon ausgewählt werden.

Darüber hinaus kann die Haftschicht Zusatzstoffe, wie beispielsweise Kolloide, oder andere Additive, wie z.B. grenzflächenaktive Substanzen, sowie Vernetzungsmittel enthalten oder ähnliches.

Zur Bestimmung des Kriteriums "haftklebend" für die erste und/oder zweite Mittelschicht soll hierbei das Dahlquist-Kriterium herangezogen werden. D.h., Schichten werden bei einem Wert unterhalb von 3 x 10⁵ Pa als haftklebend und oberhalb dieses Wertes nichthaftklebend angesehen. Für die Bestimmung des Dahlquist-Kriteriums sollen Raumtemperatur (23°C) und eine Deformationsrate von 1 Hz zugrunde gelegt werden. Das Dahlquist-Kriterium ergibt sich dabei aus: "Dillard D.A. et al, Adhesion Science and Engeneering: Surfaces, Chemistry and Applications, Elsevier Science B.V., erste Auflage 2002" (ISBN: 0444511407).

Sofern von einer haftklebenden Mittelschicht aus einem Klebstoff gesprochen ist, umfasst dies auch Gestaltungen, bei denen die haftklebende Mittelschicht nicht zu 100% aus Klebstoff besteht und auch Gestaltungen, bei denen die haftklebende Mittelschicht mehrere Klebstoffe umfasst, wobei die Mittelschicht als solches klebende, insbesondere haftklebende Eigenschaften aufweisen soll.

Die zweite Mittelschicht ist dabei haftklebend gemäß dem Dahlquist-Kriterium ausgebildet, wohingegen die erste Mittelschicht nach diesem Kriterium nicht haftklebend ist.

Als zweite Mittelschicht kann vorzugsweise eine Schicht Verwendung finden, die zwischen 1 und 30 µm, vorzugsweise zwischen 2 und 20 µm und weiter vorzugsweise zwischen 4 und 15 µm dick ausgebildet ist. Die zweite Mittelschicht dient dabei auch dazu, die rheologischen Eigenschaften des aktivierbaren Klebeetiketts zu verbessern und eine bessere Verbindung der Haftschicht mit einem zu beklebenden Substrat bereitzustellen.

Die erste Mittelschicht ist vorzugsweise zwischen 1 - 30 µm, insbesondere 1 - 20 µm und insbesondere 4 - 8 µm dick.

Es ist daher, insbesondere aus klebetechnischer Sicht besonders bevorzugt, wenn die Glasübergangstemperatur Tg der ersten und/oder zweiten Mittelschicht unterhalb der Anwendungstemperatur liegt, insbesondere im Bereich < 0° C, vorzugsweise < -5° C und weiter vorzugsweise < -10° C, wobei die Untergrenze bei -100° C, vorzugsweise bei -80° C und weiter vorzugsweise bei -65° C liegt, so dass sich ein bevorzugter Anwendungsbereich der Glasübergangstemperatur zwischen -10 und -65° C ergibt. Die Glasübergangstemperatur der Polymere der Mittelschicht kann mit den üblichen Methoden, wie Differentialthermoanalyse oder Differentialscanningkalometrie, z.B. nach ASTM 3418/82, sogenannte "Midpointtemperatur", bestimmt werden.

Die Glasübergangstemperatur gibt dabei einen Anhaltspunkt über die Deformierbarkeit und damit über die Fähigkeit und Geschwindigkeit mit der die Kontaktfläche zwischen den Schichten gebildet werden kann und trifft somit eine Aussage über den Tack (Anfasshaftung) und die Endhaftung.

Die messbare Anfasshaftung beträgt dabei >1 N, wobei die Messung mit 15 g/m² Trockenauftrag auf Polyesterfolie mit einer Dicke von 30 µm nach FTM 9 (FINAT Technical Handbook 9th Edition) erfolgt ist.

Als Materialien der nicht-haftklebenden ersten Mittelschicht können bevorzugt (Poly-)Acrylate, Polyurethane, Ethylenvinylactetate, Polyvinylactete in "reiner" Form oder über geeignete Vernetzer nachvernetzte Materialien verwendet werden.

Als Haftkleber der zweiten Mittelschicht kommen vorzugsweise bei Raumtemperatur haftklebende Systeme, wie radikalisch polymerisierte Polymere, Polyester oder Polyaddukte, in Betracht, besonders bevorzugt durch Emissionspolymerisation erhältliche Polymere. Übliche Polymerzusammensetzungen für Acrylatdispersionen sind beispielsweise aus der DE 2 459 160 A1, EP 0 625 557 B1 sowie EP 0 952 199 bekannt, deren Offenbarung insoweit zum Gegenstand der vorliegenden Erfindung gemacht wird.

Daneben können auch natürliche oder synthetische Kautschuksysteme zum Einsatz kommen. Ferner haftklebende Systeme, deren Eigenschaften durch photochemische Vernetzung, z.B. durch Bestrahlung mit Elektronenstrahlen oder UV-Licht, eingestellt werden kann. Hier ist insbesondere acRESIN^{®} der Firma BASF AG, Ludwigshafen, Deutschland, oder Loctite Durotak der Firma Henkel KGaA, Düsseldorf, Deutschland, als bevorzugt zu nennen. Darüber hinaus können auch weitere Klebstoffe, insbesondere auch Pressure Sensitive Adhesives (PSA), eingesetzt werden.

Darüber hinaus können auch silikonbasierte oder polyurethanbasierte Haftklebstoffsysteme eingesetzt werden.

Die zweite Mittelschicht kann dabei neben dem Haftklebstoffpolymer weitere Zusatzstoffe enthalten, wobei hier insbesondere klebrigmachende Harze (sogenannte Tackifier) und reaktive Komponenten, wie externe Vernetzer zu nennen sind. Besonders bevorzugt besteht die zweite Mittelschicht jedoch ausschließlich aus einem oder mehreren Haftklebstoffpolymeren, wobei auch mehrere Haftklebstoffpolymere in Kombination eingesetzt werden können.

Grundsätzlich ist es auch denkbar, die erste und/oder zweite Mittelschicht mehrlagig auszugestalten. In diesem Fall sind bevorzugt sämtliche Lagen der ersten Mittelschicht nicht-haftklebend sowie der zweiten Mittelschicht haftklebend ausgebildet. Darüber hinaus können auch die übrigen Lagen, wie insbesondere die feuchteaktivierbare Haftschicht, insbesondere aus Gründen der Funktionalität oder der Beschichtbarkeit und/oder auch das Sichtmaterial, mehrlagig ausgebildet sein. Bevorzugt ist der Aufbau vierschichtig mit Sichtmaterial, erster und zweiter Mittelschicht und Haftschicht, wobei die einzelnen Schichten ein- oder mehrlagig sein können. Bevorzugt sind keine weiteren Schichten zwischen dem Sichtmaterial und der Haftschicht vorgesehen, außer der ersten oder den beiden (erster und zweiter) Mittelschichten.

Erfindungsgemäß ist weiterhin vorgesehen, dass das aktivierbare Klebeetikett rollenförmig als Linerless-Laminat konfektionierbar ist. Eine Verwendung kann dann als Art Klebeband oder als in kleineren Einheiten vorliegendes Etikett (Etikettenzuschnitt) erfolgen, wobei die Konfektionierung auf die gewünschte Größe vorzugsweise erst unmittelbar vor Anbringung auf einem Substrat erfolgt. Neben einer solchen rollenförmigen Konfektionierung ist auch eine stapelförmige Konfektionierung möglich. Dabei erfolgt eine Ausstanzung oder ein Zuschnitt z.B. in der Endgröße der zu verwendenden Etiketten oder ein Schneiden des rollenförmigen Bahnmaterials, wobei das aktivierbare Klebeetikett dann ohne zusätzliche Zwischenschichten für die Weiterverarbeitung stapelförmig gelagert werden kann.

Vorzugsweise ist keine klebestoffabweisende Ausrüstung, z.B. durch Silikon, des Sichtmaterials vorgesehen oder notwendig. Hierdurch kann die Auswahl an möglichen Sichtmaterialien vergrößert und beispielsweise die Bedruckbarkeit verbessert werden.

Weiterhin besonders bevorzugt ist vorgesehen, dass die Haftschicht eingefärbt ist. Hierdurch wird erreicht, dass bei Aufbringen und Aktivierung ein Teil der Farbstoffe in ein zu beklebendes Substrat eindringt und dies verfärbt. Bei einem späteren Manipulationsversuch durch Ablösen des Klebeetiketts wird dann entweder das Substrat zerstört oder aber die Verfärbung des beklebten Substrats sichtbar, die erkennen lässt, dass bereits ein Etikett oder ein Klebeband gemäß der Erfindung an dieser Stelle aufgebracht war.

Ebenfalls ist aus optischen Gründen ein Einfärben einer oder beider Mittelschichten denkbar.

Das aktivierbare Klebeetikett ist durch ein Beschichtungsverfahren erhältlich, bei dem die erste und/oder zweite Mittelschicht und die Haftschicht als wässrige Dispersion, Lösung, Schmelze oder flüssiges 100%-System vorliegen und beschichtet werden. Die Beschichtung der einen oder beider Mittelschichten sowie der Haftschicht erfolgt vorzugsweise in einem Arbeitsgang.

Hierzu kann eine Mehrfachkaskadendüse eingesetzt werden. Ein dazu geeignetes Beschichtungsverfahren ist beispielsweise aus der US 3,508,947 vorbekannt, die insoweit zum Gegenstand der vorliegenden Erfindung gemacht wird. Das mehrschichtige Laminat (aktivierbares Klebeetikett) wird dabei bevorzugt durch ein Verfahren hergestellt, bei dem die mindestens zwei fließfähigen Zusammensetzungen kontinuierlich auf ein bahnförmiges Substrat, vorzugsweise dass Sichtmaterial, beschichtet werden. Dabei erfolgt die Beschichtung unter Verwendung einer Mehrfachkaskadendüse. Die Beschichtungsgeschwindigkeit beträgt vorzugsweise 30 bis 1500 m/min, besonders bevorzugt 150 bis 1200 m/min und ganz besonders bevorzugt 300 bis 1000 m/min.

Die Materialschicht für die erste und/oder zweite Mittelschicht und die Haftschicht werden separat als flüssiger Film in die Beschichtungsvorrichtung eingespeist. Wesentliches Merkmal der Mehrfachkaskadendüse ist, dass aus den einzelnen zu beschichtenden Filmen ein Gesamtfilm gebildet wird. In diesem Gesamtfilm liegen die einzelnen Filme in der räumlichen Anordnung vor, wie sie später in dem mehrschichtigen Laminat (Klebeetikett) gewünscht ist. Der Gesamtfilm wird von der Mehrfachkaskadendüse auf den sich bewegenden bahnförmigen Träger gegeben. Vorzugsweise handelt es sich bei dem Verfahren um ein Slidecoatingverfahren. Beim Slidecoating gleitet der Gesamtfilm über eine Fläche, z.B. Metallfläche (Sliding) und wird danach auf das Substrat abgelegt.

Im Gegensatz dazu wird der Gesamtfilm bei einem Slotcoatingverfahren aus einem Schlitz oder einer Düse direkt, d.h. ohne Sliding, auf das Substrat gegeben.

Besonders bevorzugt handelt es sich weiterhin um ein Vorhangbeschichtungsverfahren (Curtain Coating). Beim Vorhangbeschichtungsverfahren wird ein frei fallender Filmvorhang auf dem Substrat abgelegt. Damit der Filmvorhang frei fallen kann, muss der Abstand zwischen Düse oder sonstiger Austrittsöffnung und dem sich bewegenden Substrat größer als die zu beschichtende Schichtdicke sein. Besonders bevorzugt handelt es sich um ein Slidecoatingverfahren in Kombination mit einem Vorhangbeschichtungsverfahren.

Alternativ kann die Beschichtung aus erster und/oder zweiter Mittelschicht und Haftschicht, jedoch auch in mehreren Arbeitsgängen, z.B. also nacheinander, aufgebracht werden. Bevorzugt ist jedoch die Aufbringung in einem Arbeitsgang.

Das mehrschichtige klebende Laminat (aktivierbares Klebeetikett) eignet sich als Etikett oder Etikettenzuschnitt, Klebefolie oder Klebeband.

Der Gesamtaufbau des Klebeetiketts weist dabei bevorzugt eine Dicke von 20 □m bis 350 □m, vorzugsweise von 30 □m bis 170 □m auf.

Ein beispielhafter bevorzugter Aufbau ist nachfolgend dargestellt.

Sichtmaterial: Standard Vellum Papier 70g/m² Erste Mittelschicht: 10 gsm Encor 3130 (Firma Arkema) Haftschicht: 7gsm Eukalin 7427GG (Firma Eukalin)

Ein alternatives Ausführungsbeispiel ist nachfolgend dargestellt:
Sichtmaterial: Standard Vellum Papier 70g/m²
Zweite Mittelschicht: V215 (BASF SE) 6g/m²
Erste Mittelschicht: 10 gsm Encor 3130 (Firma Arkema)
Haftschicht: 7gsm Eukalin 7427GG (Firma Eukalin)

Derartige aktivierbare Klebeektiketten finden bevorzugt als Logistiketiketten oder -klebebänder sowie für typische Etiketten oder Klebebandanwendungen zum Schmücken, Kennzeichnen oder Verschließen Anwendung. Insbesondere können sie als Ersatz für vorkonfektionierte Nassleimanwendungen, z.B. bei Flaschen, Dosen, oder anderen Behältern dienen, bei denen die Etiketten zu einem Etikettenstapel vorkonfektioniert sind.

## Patentansprüche

1. Aktivierbares Klebeetikett umfassend ein flexibles bahnförmiges Sichtmaterial, wobei auf einer Seite des flexiblen Sichtmaterials mindestens eine Haftschicht aus einem feuchteaktivierbaren, im trockenen Zustand nicht klebrigen Klebestoffs aufgebracht ist, wobei mindestens eine erste Mittelschicht vorgesehen ist, die bei Raumtemperatur nicht-haftklebende Klebstoffe umfasst und nicht haftklebend sowie nicht wasserlöslich oder wasserquellbar ausgebildet ist, die zwischen dem Sichtmaterial und der feuchteaktivierbaren Haftschicht angeordnet ist und dass eine zweite Mittelschicht vorgesehen ist, die haftklebend ausgebildet ist, insbesondere bei Raumtemperatur haftklebend ist.

2. Aktivierbares Klebeetikett nach Anspruch 1, **dadurch gekennzeichnet, dass** die zweite Mittelschicht zwischen Sichtmaterial und erster Mittelschicht angeordnet ist.

3. Aktivierbares Klebeetikett nach einem der vorangehenden Ansprüche, **dadurch gekennzeichnet, dass** das Sichtmaterial eine Folie oder ein Papier umfasst und insbesondere bedruckbar ausgebildet ist.

4. Aktivierbares Klebeetikett nach einem der vorangehenden Ansprüche, **dadurch gekennzeichnet, dass** das Sichtmaterial bei Papier eine Dicke von 5 - 250 µm, vorzugsweise 15 - 200 µm, vorzugsweise 40 - 100 µm aufweist und bei einer Folie von 5-250 µm, vorzugsweise 10-200 µm und vorzugsweise 15 - 180 µm.

5. Aktivierbares Klebeetikett nach einem der vorangehenden Ansprüche, **dadurch gekennzeichnet, dass** die erste Mittelschicht bei Raumtemperatur nicht haftklebend ist.

6. Aktivierbares Klebeetikett nach einem der vorangehenden Ansprüche, **dadurch gekennzeichnet, dass** die erste Mittelschicht eine Dicke von 1 - 15 µm, vorzugsweise 2 - 10 µm, vorzugsweise 4 - 8 µm aufweist.

7. Aktivierbares Klebeetikett nach einem der vorangehenden Ansprüche, **dadurch gekennzeichnet, dass** die zweite Mittelschicht eine Dicke von 1 - 30 µm, insbesondere 2 - 20 µm und insbesondere 4 - 15 µm aufweist.

8. Aktivierbares Klebeetikett nach einem der vorangehenden Ansprüche, **dadurch gekennzeichnet, dass** die Haftschicht eine Dicke von 1 - 50 µm, vorzugsweise 3 - 20 µm, vorzugsweise 5 - 15 µm aufweist.

9. Aktivierbares Klebeetikett nach einem der vorangehenden Ansprüche, **dadurch gekennzeichnet, dass** der Klebstoff der Haftschicht mittels Wasser oder Wasserdampf aktivierbar ist.

10. Aktivierbares Klebeetikett nach einem der vorangehenden Ansprüche, **dadurch gekennzeichnet, dass** der Klebstoff der Haftschicht nicht wasserlöslich, sondern filmbildend ist.

11. Aktivierbares Klebeetikett nach einem der vorangehenden Ansprüche, **dadurch gekennzeichnet, dass** die der Mittelschicht gegenüberliegende Seite des Sichtmaterials nicht klebstoffabweisend ausgerüstet ist.

12. Aktivierbares Klebeetikett nach einem der vorangehenden Ansprüche, **dadurch gekennzeichnet, dass** das aktivierbare Klebeetikett als Linerless-Klebeetikett konfektionierbar ist, insbesondere rollenförmig oder als Stapel von Etikettausschnitten oder Etikettenzuschnitten.

13. Aktivierbares Klebeetikett nach einem der vorangehenden Ansprüche, **dadurch gekennzeichnet, dass** die Haftschicht und/oder die erste und/oder zweite Mittelschicht eingefärbt ist.

14. Aktivierbares Klebeetikett nach einem der vorangehenden Ansprüche, **dadurch gekennzeichnet, dass** das aktivierbare Klebeetikett durch Beschichtung der ersten und/oder zweiten Mittelschicht und der Haftschicht auf das Sichtmaterial in einem Verfahrensschritt mit einer Mehrfachkaskadendüse herstellbar ist.

15. Aktivierbares Klebeetikett nach einem der vorangehenden Ansprüche, **dadurch gekennzeichnet, dass** das aktivierbare Klebeetikett durch Beschichtung der ersten und/oder zweiten Mittelschicht und der Haftschicht in einem Vorhangbeschichtungsverfahren auf das Sichtmaterial aufbringbar sind.

16. Etikettenzuschnitt aus einem aktivierbaren Klebeetikett nach einem der vorangehenden Ansprüche.

17. Verwendung eines aktivierbaren Klebeetiketts nach einem der Ansprüche 1-15 als Etikettenzuschnitt, Klebeband oder Klebefolie.

## Claims

1. An activatable adhesive label comprising a flexible sheet-like visible material, wherein at least one adhesive layer made of a moisture-activatable adhesive which is not sticky when dry is applied to one side of the flexible visible material, wherein at least a first middle layer is provided, which comprises adhesives which are not adhesive at room temperature and is not adhesive and not water-soluble or water-swellable and is arranged between the visible material and the moisture-activatable adhesive layer, and that a second middle layer is provided, which is adhesive, in particular is adhesive at room temperature.

2. The activatable adhesive label according to claim 1, **characterized in that** the second middle layer is arranged between the visible material and the first middle layer.

3. The activatable adhesive label according to either of the preceding claims, **characterized in that** the visible material comprises a film or paper and is in particular designed to be printable.

4. The activatable adhesive label according to any of the preceding claims, **characterized in that** the visible material has a thickness of 5 - 250 µm, preferably 15 - 200 µm, preferably 40 - 100 µm, for paper and 5 - 250 µm, preferably 10 - 200 µm, and preferably 15 - 180 µm, for film.

5. The activatable adhesive label according to any of the preceding claims, **characterized in that** the first middle layer is not adhesive at room temperature.

6. The activatable adhesive label according to any of the preceding claims, **characterized in that** the first middle layer has a thickness of 1 - 15 µm, preferably 2 - 10 µm, preferably 4 - 8 µm.

7. The activatable adhesive label according to any of the preceding claims, **characterized in that** the second middle layer has a thickness of 1 - 30 µm, preferably 2 - 20 µm, and in particular 4 - 15 µm.

8. The activatable adhesive label according to any of the preceding claims, **characterized in that** the adhesive layer has a thickness of 1 - 50 µm, preferably 3 - 20 µm, preferably 5 - 15 µm.

9. The activatable adhesive label according to any of the preceding claims, **characterized in that** the adhesive of the adhesive layer is activatable by means of water or steam.

10. The activatable adhesive label according to any of the preceding claims, **characterized in that** the adhesive of the adhesive layer is not water-soluble but film-forming.

11. The activatable adhesive label according to any of the preceding claims, **characterized in that** the side of the visible material opposite the middle layer is not equipped to be adhesive-repellent.

12. The activatable adhesive label according to any of the preceding claims, **characterized in that** the activatable adhesive label can be manufactured as a linerless adhesive label, in particular in roll form or as a stack of label cutouts or label blanks.

13. The activatable adhesive label according to any of the preceding claims, **characterized in that** the adhesive layer and/or the first and/or second middle layer is colored.

14. The activatable adhesive label according to any of the preceding claims, **characterized in that** the activatable adhesive label can be produced by coating the first and/or second middle layer and the adhesive layer onto the visible material in one method step using a multiple cascade nozzle.

15. The activatable adhesive label according to any of the preceding claims, **characterized in that** the activatable adhesive label can be applied to the visible material by coating the first and/or second middle layer and the adhesive layer in a curtain coating method.

16. A label blank made from an activatable adhesive label according to any of the preceding claims.

17. A use of an activatable adhesive label according to any of claims 1-15 as a label blank, adhesive tape or adhesive film.

## Revendications

1. Étiquette adhésive pouvant être activée comprenant un matériau visible flexible en forme de bande, dans laquelle au moins une couche d'adhérence constituée d'une matière adhésive pouvant être activée par l'humidité et non adhésive à l'état sec est appliquée sur une face du matériau visible flexible, dans laquelle au moins une première couche centrale est prévue, laquelle comprend des matières adhésives non autoadhésives à température ambiante, est réalisée de manière à être non autoadhésive et non soluble dans l'eau ou gonflable par l'eau, et est disposée entre le matériau visible et la couche d'adhérence pouvant être activée par l'humidité et en ce qu'une seconde couche centrale est prévue, laquelle est réalisée de manière à être autoadhésive, en particulier est autoadhésive à température ambiante.

2. Étiquette adhésive pouvant être activée selon la revendication 1, **caractérisée en ce que** la seconde couche centrale est disposée entre le matériau visible et la première couche centrale.

3. Étiquette adhésive pouvant être activée selon l'une des revendications précédentes, **caractérisée en ce que** le matériau visible comprend une feuille ou un papier et est conçu en particulier pour être imprimé.

4. Étiquette adhésive pouvant être activée selon l'une des revendications précédentes, **caractérisée en ce que** le matériau visible présente une épaisseur allant de 5 à 250 µm, de préférence de 15 à 200 µm, de préférence de 40 à 100 µm lorsqu'il comprend un papier, et allant de 5 à 250 µm, de préférence de 10 à 200 µm et de préférence de 15 à 180 µm lorsqu'il comprend une feuille.

5. Étiquette adhésive pouvant être activée selon l'une des revendications précédentes, **caractérisée en ce que** la première couche centrale est non autoadhésive à température ambiante.

6. Étiquette adhésive pouvant être activée selon l'une des revendications précédentes, **caractérisée en ce que** la première couche centrale présente une épaisseur allant de 1 à 15 µm, de préférence de 2 à 10 µm, de préférence de 4 à 8 µm.

7. Étiquette adhésive pouvant être activée selon l'une des revendications précédentes, **caractérisée en ce que** la seconde couche centrale présente une épaisseur allant de 1 à 30 µm, en particulier de 2 à 20 µm et en particulier de 4 à 15 µm.

8. Étiquette adhésive pouvant être activée selon l'une des revendications précédentes, **caractérisée en ce que** la couche d'adhérence présente une épaisseur allant de 1 à 50 µm, de préférence de 3 à 20 µm, de préférence de 5 à 15 µm.

9. Étiquette adhésive pouvant être activée selon l'une des revendications précédentes, **caractérisée en ce que** la matière adhésive de la couche d'adhérence peut être activée au moyen d'eau ou de vapeur d'eau.

10. Étiquette adhésive pouvant être activée selon l'une des revendications précédentes, **caractérisée en ce que** la matière adhésive de la couche d'adhérence n'est pas soluble dans l'eau, mais forme un film.

11. Étiquette adhésive pouvant être activée selon l'une des revendications précédentes, **caractérisée en ce que** la face du matériau visible opposée à la couche centrale est traitée de manière à ne pas repousser la matière adhésive.

12. Étiquette adhésive pouvant être activée selon l'une des revendications précédentes, **caractérisée en ce que** l'étiquette adhésive pouvant être activée peut être confectionnée sous forme d'étiquette adhésive sans doublure, en particulier en forme de rouleau ou sous forme d'empilement de découpes d'étiquette ou de coupes d'étiquette.

13. Étiquette adhésive pouvant être activée selon l'une des revendications précédentes, **caractérisée en ce que** la couche d'adhérence et/ou la première et/ou la seconde couche centrale sont colorées.

14. Étiquette adhésive pouvant être activée selon l'une des revendications précédentes, **caractérisée en ce que** l'étiquette adhésive pouvant être activée peut être fabriquée par revêtement de la première et/ou de la seconde couche centrale et de la couche d'adhérence sur le matériau visible en une étape de procédé comportant une buse à cascades multiples.

15. Étiquette adhésive pouvant être activée selon l'une des revendications précédentes, **caractérisée en ce que** l'étiquette adhésive pouvant être activée peut être appliquée sur le matériau visible par revêtement de la première et/ou de la seconde couche centrale et de la couche d'adhérence dans un procédé de revêtement en rideau.

16. Coupe d'étiquette à partir d'une étiquette adhésive pouvant être activée selon l'une des revendications précédentes.

17. Utilisation d'une étiquette adhésive pouvant être activée selon l'une des revendications 1 à 15 en tant que coupe d'étiquette, ruban adhésif ou feuille adhésive.
